# EUROPÄISCHE PATENTSCHRIFT

(11) **EP 0 338 188 B1**
(45) Veröffentlichungstag und Bekanntmachung des Hinweises auf die Patenterteilung: **24.03.1993**
(21) Anmeldenummer: 89100625.6
(22) Anmeldetag: 14.01.1989
(51) Int. Cl.: D06N 3/00, D06N 3/08

(54) **Bahnförmiges beschichtetes Verbundmaterial mit feinnarbiger Oberfläche und Verfahren zu seiner Herstellung**
Coated sheetlike laminate with a fine-grained surface and process for its production
Matériau stratifié en bande enduit à surface grainée fine et son procédé de fabrication

(30) Priorität: 19.04.1988 DE 3812948
(43) Veröffentlichungstag der Anmeldung: 25.10.1989
(73) Patentinhaber: Firma Carl Freudenberg, 69469 Weinheim (DE)
(72) Erfinder: Wald, Hanns-Jürgen, Dr., D-6948 Waldmichelbach 5 (DE); Getrost, Wilfried, D-6942 Mörlenbach (DE); Lang, Sigrid, D-6943 Birkenau (DE)

(56) Entgegenhaltungen:
- FR-A- 2 063 075
- GB-A- 1 263 512
- US-A- 2 533 976
- US-A- 3 778 325

## Beschreibung

Die Erfindung betrifft ein bahnförmiges beschichtetes Verbundmaterial gemäß den Merkmalen des ersten Patentanspruchs sowie ein Verfahren zu dessen Herstellung. Solche Verbundmaterialien werden als Syntheseleder zur Herstellung von Schuhen mit feinnarbiger Oberfläche bei gleichzeitig offenkantiger Verarbeitung benötigt.

Es ist bekannt, feinnarbiges Syntheseleder aus Polyurethan oder PVC-beschichtetem Gewebe als Schuhobermaterial zu verarbeiten. Eine offenkantige Verarbeitung verbietet sich jedoch wegen der Gefahr des Ausfransens an offenen Kanten und wegen des unsauberen Stanzbildes an Perforationen.

Bei Syntheseledern aus imprägnierten, beschichteten Vliesen ist die Herstellung feinnarbiger Oberflächen nahezu unmöglich, da bei der Schuhherstellung in Bereichen hoher Dehnung, insbesondere an der Vorderkappe beim Zwicken, die feine Narbung durch eine sich überlagernde Vliesstruktur (Vliesunruhe) gestört wird. Die deswegen manchmal verwendeten Feinstfaservliese erfordern sehr hohe Fertigungskosten.

DE-GM 87 02 810 beschreibt ein Kunstlederstück, worin die Vliesunruhe dadurch beseitigt werden soll, daß ein Gewirke oder Gewebe in das Vlies eingenadelt ist. Nachteilig ist bei dieser Lösung, daß das Gewirke bzw. Gewebe durch das Einnadeln geschädigt wird und zwecks sicherer Verankerung mindestens auf einer Seite mit einer dünnen Vliesschicht bedeckt sein muß.

Bereits diese Mindest-Vliesschicht ruft wieder Vliesunruhe auf feinnarbigen Oberflächen, insbesondere beim Verformen des Flächengebildes, hervor.

GB-A-12 63 512 beschreibt ein Verfahren zur Herstellung von lederartigem Material und ein solches Material, wobei bezweckt wird, sehr gute physikalische und ästhetische Eigenschaften sowie eine gute Permeabilität für Wasserdampf zu erzielen, so daß das Material seine Verwendung als Oberleder und für Hausschuhe gestattet.

Dem Erreichen dieses Zwecks dient ein Verfahren, bei dem zwei getrennte, zusammengesetzte Gebilde vorbereitet werden, wobei das erste zusammengesetzte Gebilde durch folgende Stufen erhalten wird:
Aufbringen einer blähbaren Urethanmischung auf einen (vorzugsweise Silikonpapier-) Träger, der zuvor mit einem Film aus thermoplastischem Urethanharz überzogen wurde, Expansion und Vernetzung des Schaumes.

Das zweite zusammengesetzte Gebilde entsteht durch Imprägnieren eines Vliesstoffes mit Kautschuklatex, Anheften über eine Polyurethan-Bindemittelschicht-Lösung an einem gestrickten oder gewirkten Textilstoff aus Polyamidfasern, Vulkanisation des Kautschuks und Vernetzen des Bindemittels. Beide mehrschichtige Flächengebilde werden so miteinander verbunden, daß die Gestricke- bzw. Gewirkeschicht mit der Polyurethan-Schaumschicht in Berührung steht, wonach der Polyurethanschaum im Ofen vollständig vernetzt wird. Danach wird das Silikonpapier abgezogen.

Das Verfahren bedingt also die separate, jeweils mehrstufige Herstellung zweier getrennt voneinander vorliegender Laminate, die erst in einer späteren Verfahrensstufe zusammengefügt werden.

Bei der Verwendung eines Gestrickes oder Gewirkes soll auf die zweckentsprechende Wahl der Größe der Polyamidfasern geachtet werden, damit an der Oberfläche des fertigen Kunstleders die Schußfäden sich nicht abzeichnen Wichtig ist auch die hohe Flexibilität, die das PolyamidfaserGestricke oder -Gewirke dem fertigen Gegenstand verleiht, ohne daß Oberflächenstreckmarkierungen zufolge Verbiegungen auftreten.

US-A- 25 33 976 offenbart ein Kunstleder für Schuhe, bei welchem es auf besondere Streck- und Elastizitätseigenschaften ankommt. Zwei weiche, flexible Faserflächengebilde als Innenlagen werden durch eine Kautschukschicht zusammengehalten. Als Außenschicht dient eine Kunststoffschicht. Das innere Faserflächengebilde kann Gewebe oder feines Gewirke aus Rayon oder anderen Synthesefilamenten sein, um eine weiche Oberfläche zu gewährleisten. Das äußere Faserflächengebilde ist ein Gewirke und von etwas groberer Struktur; es besteht vorzugsweise aus Baumwollfasern im Interesse der besseren Bindung zur Kunststoff-Außenhaut.

US-A- 37 78 325 befaßt sich mit einem Verfahren zur Herstellung eines Kunstleders, wobei gute Wasserdampfdurchlässigkeit, Abriebfestigkeit, Knickfestigkeit, Dimensionsstabilität, Oberflächenweichheit, Homogenität und Delaminationsfestigkeit erzielt werden sollen. Dazu wird vorgeschlagen, eine organische Polyurethanlösung als Adhäsiv auf einen Vliesstoff aufzubringen, ein Gewebe auf das Adhäsiv zu legen, darauf wieder eine organische Polyurethan-Decklösung zu applizieren, das Vierschichtlaminat mit einem Koagulastionsmittel zu tränken und so Adhäsiv- und Decklösung zu koagulieren.

FR-A- 20 63 075 bezieht sich auf ein besonders einfaches Verfahren zur Herstellung von Kunstleder, wobei getrennt zwei vollständig vorgefertigte, zusammengesetzte Flächengebilde hergestellt werden, von denen eines auf einer trennbaren Trägerbahn aufgebracht ist, wobei beide Gebilde unter Verwendung eines Polyurethan-Klebemittels erst nach getrennter Fertigstellung miteinander verbunden werden.

Als Zwischenlage wird, statt eines nur aus Polyamidfasern bestehenden Gewirkes, ein Gewirke verwendet, welches zum Teil natürliche Fasern enthält.

Die Vorliegende Erfindung hat daher zur Aufgabe, ein gattungsgemäßes Verbundmaterial anzugeben, das eine feinnarbige Oberfläche aufweist, wobei die Trägerstruktur nicht bis zur Deckschicht durchdringt. Festigkeit und Aussehen der Schnittkanten sollen dabei denen von Naturleder gleichen.

Gelöst wird diese Aufgabe durch ein bahnförmiges beschichtetes Verbundmaterial mit den kennzeichnenden Merkmalen des Anspruchs 1 und mit einem durch eine besondere Abfolge der Verfahrensschritte gekennzeichneten Umkehr-Beschichtungsverfahren. Bevorzugte Ausgestaltungen und Verfahrensvarianten sind in den Unteransprüchen aufgezeigt.

Durch die Einbettung des Gewirkes in die beiden klebefähigen Polymerschichten wird ein Ausfransen bei offenkantiger Verarbeitung verhindert.

Die Gewirke- Zwischenschicht soll beidseitig eine möglichst glatte Oberfläche haben, damit sich einerseits bei der Schuhfertigung keine Struktur auf der Oberfläche abbildet und andererseits beim Herstellungsverfahren, bei der Verklebung mit der Trägerschicht, nicht zuviel Klebemasse erforderlich ist, damit das Endprodukt flexibel, weich und rund bleibt. Im Interesse der Verarbeitbarkeit zu Schuhen muß die Gewirke- Zwischenschicht nach der Einbettung in beide Klebestriche eine Bruchdehnung von mindestens 8 % aufweisen.

Als besonders geeignet, auch wegen seiner glatten Oberflächenstruktur, erwies sich ein 100 g/m² schweres Polyester-Jersey-Gewirke als Zwichenschicht.

Die Trägerschicht ist wegen der geforderten Schnittkantenfestigkeit vorzugsweise ein imprägniertes Nadelvlies. Mit Trägerdicken zwischen 0,2 und 3,5 mm kann die gewünschte Endstärke des Verbundmaterials eingestellt werden. Ist das Trägermaterial ein Gewebe, muß die Schnittkantenfestigkeit durch eine Imprägnierung sichergestellt werden.

In einer bevorzugten Ausführungsform besteht die Sichtfläche des Verbundmaterials aus 1 bis 2 g/m² schwerem PVC-, Polyurethan - oder Acrylat-Lack. Darunter befindet sich eine Weich-PVC-Schicht mit 45 bis 65 Gew.-% Weichmachergehalt oder eine Polyurethanschicht.

Als besonders geeigneter Klebestrich wurde dabei Weich-PVC mit einem Weichmachergehalt von 45 bis 65 Gew.-% gefunden.

Ferner wurde gefunden, daß einem erfindungsgemäß aufgebauten Verbundmaterial ein imprägniertes Polyester-Nadelvlies als Trägerschicht eine besonders signifikante Lederartigkeit mit vorteilhaft "rundem Bruch" verleiht.

Erfindungswesentlich hinsichtlich des Verfahrens zur Herstellung des beanspruchten Verbundmaterials ist es, daß zuerst die Zwischenschicht auf die Deckschicht und danach die Trägerschicht auf die Zwischenschicht aufgetragen werden. Die Verklebung muß mit Klebestrichen, Schmelzkleber oder Klebefolien sehr weicher Konsistenz vorgenommen werden.

In einer bevorzugten Verfahrensvariante wird zuerst ein lösungsmittelhaltiger Decklack aus z.B. PVC auf mit feiner Prägung versehenes Ablösepapier aufgetragen und das Lösungsmittel im Umluftofen entfernt. Dieser Decklack wird mit weicher Deckstrichpaste beschichtet und diese im Umluftofen getrocknet.

Es folgen nacheinander das Auftragen der Zwischen- und der Trägerschicht, jeweils mittels einer weichen Klebepaste, Schmelzkleber oder Klebefolie, die notwendigenfalls nach jedem Auftragsvorgang in einem Umluftofen getrocknet wird. Erst danach und nach der Abkühlung des Gesamtverbundes wird das Ablösepapier abgetrennt. Durch diese Verfahrensweise wird die feinnarbige Prägeoberfläche während des Verklebevorganges geschützt.

In einer zweiten Verfahrensvariante verwendet man glattes Ablösepapier. Die Erzeugung der feingenarbten Oberfläche erfolgt mittels eines Prägekalanders mit einer feinnarbigen Prägewalze. Die Laminierung der Trägerschicht kann auch in einem gesonderten Arbeitsgang, jedoch vor der Kalanderprägung, erfolgen. Nach dem Prägen wird die Ware, falls gewünscht, gedruckt und lackiert.

### Beispiel 1

Auf ein geprägtes Ablösepapier mit feiner Narbung werden 2 g/m² (fest) eines lösungsmittelhaltigen PVC-Lackes aufgetragen und im ersten Umluftofen bei 160 °C abgetrocknet.

Darauf werden 300 g/m² einer Weich-PVC-Paste mit 50 Gew.-% Weichmachergehalt aufgetragen und im zweiten Umluftofen bei 190 °C geliert. Anschließend wird mit 100 g/m² Weich-PVC-Klebestrich (Weichmachergehalt: 55 Gew.-%) ein Polyester-Jersey-Gewirke von 100 g/m² auf die gelierte PVC-Deckschicht laminiert und der Klebestrich im dritten Umluftofen bei 190 °C geliert. Die Laminierung der Trägerschicht, eines 0,8 mm starken, 200 g/m² schweren Polyester-Nadelvlieses, wird dann mit 300 g/m² des gleichen Klebestrichs wie oben auf das Gewirke vorgenommen. Zur Gelierung des zweiten Klebestrichs wird der Gesamtverbund mit dem Ablösepapier im vierten Umluftofen bei 190 Grad C abgeheizt. Nach der Abkühlung wird der Gesamtverbund als 1,6 mm starkes, feingenarbtes und schnittkantenfestes Sportschuh-Obermaterial vom Ablösepapier getrennt.

### Beispiel 2

Es wird wie in Beispiel 1 verfahren, jedoch wird als Trägermaterial ein 300 g/m² schweres, 1,1 mm starkes, imprägniertes Nadelvlies verwendet. Das Endprodukt hat eine Stärke von 1,8 mm und kann als Schuhobermaterial verarbeitet werden.

Die Vorteile der vorliegenden Erfindung liegen also in der Möglichkeit, feingenarbte Schuhobermaterialien herzustellen, die auch offenkantig verarbeitet werden können. Gegenüber echtem Leder und gegenüber feingenarbten Qualitäten auf Feinstfaservliesbasis zeichnen sich das erfindungsgemäße Produkt und dessen Herstellungsverfahren durch bis zu 50 % niedrigere Herstellungskosten aus.

## Patentansprüche

1. Bahnförmiges beschichtetes Verbundmaterial mit lederartigem Aussehen und feinnarbiger Oberfläche und einer Dicke von 0,7 bis 5,0 mm, bestehend aus einer 0,03 bis 0,4 mm dicken Weich-PVC-, Polyurethan-, NBR-, SBR- oder Acrylat-Beschichtung, einer Klebestrich-Schicht und aus einer 0,2 bis 3,5 mm dicken, 30 bis 500 g/m² schweren Trägerschicht aus Vliesstoff oder mit Acrylatdispersion imprägniertem Gewebe, wobei zwischen Trägerschicht und Beschichtung eine glatte, wenig strukturierte textile Zwischenschicht vorliegt, die beidseitig von einer weichen, die Trägerschicht mit dieser Zwischenschicht verbindenden Polymerschicht umgeben ist, und wobei das Verbundmaterial im eingebetteten Zustand eine Bruchdehnung von mindestens 8 % aufweist und auch nach Verformung eine von Vliesstrukturen freie Oberfläche besitzt, dadurch gekennzeichnet, daß die Zwischenschicht ein 100 g/m² schweres Polyester-Jersey-Gewicke ist.

2. Verbundmaterial nach Anspruch 1, dadurch gekennzeichnet, daß die Beschichtung eine Lackschicht aus einem 1 bis 2 g/m² schweren PVC-, PUR- oder Acrylat-Lack aufweist, die sich auf einer Weich-PVC-Schicht mit einem Weichmachergehalt von 45 bis 65 Gew.-% oder auf einer Polyurethanschicht befindet.

3. Verbundmaterial nach Anspruch 2, dadurch gekennzeichnet, daß die Zwischenschicht beidseitig einen Weich-PVC-Klebestrich mit einem Weichmachergehalt von 45 bis 65 Gew.-% aufweist.

4. Verbundmaterial nach Anspruch 1 bis 3, dadurch gekennzeichnet, daß die Trägerschicht ein imprägniertes Polyester-Nadelvlies ist.

5. Verfahren zur Herstellung eines bahnförmigen beschichteten Verbundmaterials mit den Merkmalen des Anspruchs 1, gekennzeichnet durch die Reihenfolge der Verfahrensschritte:
a) Auftragen der Oberschicht auf Ablösepapier und anschließendes Trocknen im Umluftofen;
b) Laminieren der Zwischenschicht über die Deckschicht mittels einer weichen, klebefähigen Polymerschicht und anschließendes Trocknen im Umluftofen;
c) Laminieren der Trägerschicht auf die Zwischenschicht mittels einer klebefähigen Polymerschicht und ggf.anschließendes Trocknen im Umluftofen;
d) Abkühlen des Laminates und anschließendes Abziehen des Ablösepapiers.

6. Verfahren nach Anspruch 5, dadurch gekennzeichnet, daß man vor dem Auftragen der weichen Deckstrichpaste einen lösungsmittelhaltigen Decklack auf Ablösepapier mit feiner Narbung aufträgt und anschließend das Lösungsmittel im Umluftofen entfernt.

7. Verfahren nach Anspruch 5, dadurch gekennzeichnet, daß man ein glattes Ablösepapier verwendet und anschließend an die Herstellung des Verbundes auf der Deckschicht die Narbung durch Prägen mit einem Prägekalander erzeugt, die Deckschicht gegebenenfalls dann bedruckt und lackiert.

## Claims

1. A sheetlike coated laminate material of leatherlike appearance with a finely grained surface and a thickness of from 0.7 to 5.0 mm, comprising a from 0.03 to 0.4 mm thick plasticised-PVC, polyurethane, NBR, SBR or acrylate coating, a coat of adhesive paste and a from 0.2 to 3.5 mm thick 30 - 500 g/m² carrier layer comprising a nonwoven web or a woven fabric impregnated with an acrylate dispersion, wherein there is present between the carrier layer and the coating a smooth, little-structured textile interlayer surrounded on both sides by a soft polymer layer bonding the carrier layer to the interlayer, the laminate material having in the embedded state a breaking extension of at least 8% and possessing a surface which remains free of nonwoven web structures even on deformation, characterised in that the interlayer is a 100 g/m² polyester jersey knit.

2. A laminate material according to claim 1, characterised in that the coating comprises a layer of 1-2 g/m² PVC, PUR or acrylate lacquer atop a plasticised-PVC layer having a plasticiser content of 45 to 65% by weight or atop a polyurethane layer.

3. A laminate material according to claim 2, characterised in that the interlayer has on both sides a coat of adhesive plasticised-PVC paste having a plasticiser content of 45 to 65% by weight.

4. A laminate material according to any one of claims 1 to 3, characterised in that the carrier layer is an impregnated polyester needlefelt.

5. A process for producing a sheetlike coated laminate material having the features of claim 1, characterised by the sequence of steps:
a) applying the top layer to release paper and subsequently drying in a through-circulation oven;
b) laminating the interlayer on top of the cover layer by means of a soft adhesive polymer layer and subsequently drying in a through-circulation oven;
c) laminating the carrier layer onto the interlayer by means of an adhesive polymer layer and if desired subsequently drying in a through-circulation oven;
d) cooling the laminate and subsequently peeling off the release paper.

6. A process according to claim 5, characterised in that, before the soft cover paste is applied, a solvent-containing cover lacquer is applied to finely grained release paper and subsequently the solvent is removed in a through-circulation oven.

7. A process according to claim 5, characterised in that smooth release paper is used and, after the laminate has been produced, the grain is produced on the cover layer by embossing with an embossing calender and, if desired, the cover layer is then printed and lacquered.

## Revendications

1. Matière composite revêtue sous forme de bande, ayant un aspect analogue au cuir et une surface finement grainée, et une épaisseur de 0,7 à 5,0 mm, se composant d'un revêtement de chlorure de polyvinyle mou, de polyuréthanne, de NBR, de SBR ou d'acrylate d'une épaisseur de 0,03 à 0,4 mm, d'une couche d'enduit adhésif et d'une couche porteuse formée d'une nappe ou d'un tissu imprégné d'une dispersion d'acrylate, d'une épaisseur de 0,2 à 3,5 mm et d'un poids surfacique de 30 à 500 g/m², une couche intermédiaire textile lisse, peu texturée, étant disposée entre la couche porteuse et le revêtement et étant entourée des deux côtés par une couche de polymère molle, reliant la couche porteuse avec cette couche intermédiaire, et la matière composite ayant dans l'état stratifié un allongement à la rupture d'au moins 8 % et comportant également, après déformation, une surface exempte de structures de nappe, caractérisée en ce que la couche intermédiaire est un tricot-jersey en polyester d'un poids surfacique de 100 g/m².

2. Matière composite selon la revendication 1, caractérisée en ce que le revêtement comporte une couche de laque formée d'une laque de PVC, PUR ou d'acrylate d'un poids surfacique de 1 à 2 g/m², qui est située sur une couche de chlorure de polyvinyle mou ayant une teneur en émollient de 45 à 65 % en poids ou bien sur une couche de polyuréthanne.

3. Matière composite selon la revendication 2, caractérisée en ce que la couche intermédiaire comporte sur les deux côtés un enduit adhésif de chlorure de polyvinyle mou ayant une teneur en émollient de 45 à 65 % en poids.

4. Matière composite selon une des revendications 1 à 3, caractérisée en ce que la couche porteuse est une nappe aiguilletée de polyester imprégnée.

5. Procédé de fabrication d'une matière composite revêtue sous forme de bande ayant les particularités définies dans la revendication 1, caractérisé par la séquence des étapes opératoires suivantes :
a) dépôt de la couche supérieure sur un papier détachable et ensuite séchage dans un four à circulation d'air ;
b) mise en place de la couche intermédiaire sur la couche de revêtement au moyen d'une couche de polymère adhésive et molle et ensuite séchage dans un four à circulation d'air ;
c) mise en place de la couche porteuse sur la couche intermédiaire au moyen d'une couche adhésive de polymère et le cas échéant ensuite séchage dans un four à circulation d'air ;
d) refroidissement de la structure stratifiée et ensuite enlèvement du papier détachable.

6. Procédé selon la revendication 5, caractérisé en ce qu'avant le dépôt de la pâte molle d'enduit de recouvrement, on dépose une couche de laque contenant un liant sur un papier détachable ayant un grainage fin et ensuite le liant est enlevé dans un four à circulation d'air.

7. Procédé selon la revendication 5, caractérisé en ce qu'on utilise un papier détachable lisse et à la suite de la fabrication de la matière composite, on produit sur la couche de recouvrement le grainage par empreinte au moyen d'une calandreuse de grainage, la couche de recouvrement étant ensuite le cas échéant imprimée et laquée.
